# EUROPÄISCHE PATENTANMELDUNG

(11) **EP 0 566 867 A1**
(43) Veröffentlichungstag der Anmeldung: **27.10.1993**
(21) Anmeldenummer: 93104326.9
(22) Anmeldetag: 17.03.1993
(51) Int. Cl.: C22C 1/02, B22D 11/10, B22D 21/00

(54) **Verfahren und Anordnung zur Herstellung gasarmer und porenfreier Aluminium-Gusslegierungen**

(30) Priorität: 18.04.1992 DE 4212936
(71) Anmelder: VAW Aluminium AG, D-53117 Bonn (DE)
(72) Erfinder: Lorenz, Heinz, W-8266 Töging/Inn (DE)
(74) Vertreter: Müller-Wolff, Thomas, Dipl.-Ing.

(57) **Zusammenfassung**

Die Erfindung betrifft ein Verfahren zur Herstellung gasarmer und porenfreier Aluminium-Gußlegierungen durch Vakuumbehandlung der Schmelze. Der Erfindung liegt die Aufgabe zugrunde, ein Verfahren und eine Anordnung zur Herstellung gasarmer und porenfreier Aluminium-Gußlegierungen zu schaffen, mit denen es möglich ist den Kontakt der Aluminiumschmelze mit der Luftfeuchtigkeit vom Legierungsprozeß über die Veredelung bis zum Stranggießen der Gußbarren extrem gering zu halten, dabei die umweltfreundliche und effektive Vakuumentgasung zu nutzen und durch eine hohe Abkühlungsgeschwindigkeit die Ausbildung von Gasporen zu verhindern. Erfindungsgemäß wird diese Aufgabe dadurch gelöst, daß nach dem Legieren der Metallschmelze in einem Schmelzofen die Schmelze über ein Rinnensystem unmittelbar einem Vakuumofen zugeführt wird, daß im Vakuumofen Veredlungskomponenten zugesetzt werden und die für den Strangguß erforderliche Gießtemperatur eingestellt wird, daß das Vakuum im Vakuumofen durch periodische Messungen der Metalldichte weitere 5 bis 240 Minuten gehalten wird und daß danach die Metallschmelze über das Rinnensystem unmittelbar der Stranggußanlage zugeführt wird.

## Beschreibung

Die Erfindung betrifft ein Verfahren und eine Anordnung zur Herstellung gasarmer und porenfreier Aluminiumgußlegierungen. Zur Herstellung von Gußlegierungen werden üblicherweise Tiegel- oder Wannenöfen eingesetzt. Es wird entweder flüssiges Elektrolysemetall eingefüllt oder Festmetall aufgeschmolzen. Durch Zugabe von Legierungskomponenten, wie Silicium, Magnesium, Kupfer, Titan, Nickel wird die vorgesehene Legierungszusammensetzung eingestellt. Zum Lösen und Legieren der Komponenten wird das Schmelzebad aufgeheizt. Es nimmt dabei vermehrt Wasserstoff auf, da Aluminium im flüssigen Zustand ein hohes Lösungsvermögen für Wasserstoff besitzt. Dieser entsteht bei der Umsetzung von flüssigem Aluminium mit Wasserdampf und wird sofort von der Schmelze atomar aufgenommen. Der Wasserdampf kommt über die Einsatzmaterialien, die Ofen- und Tiegelauskleidungen, die Werkzeuge, die Schmelz- und Flußmittel, die Verbrennung gasförmiger und flüssiger Brennstoffe und die Luftfeuchtigkeit mit dem flüssigen Aluminium in Kontakt. Die Menge des gelösten Wasserstoffs ist von der Metalltemperatur, der Legierungszusammensetzung und dem Wasserstoffpartialdruck abhängig. Die Wasserstoffaufnahme wird durch offene Brennerflammen oder heftige Badbewegungen bei Induktionsöfen begünstigt. Bei der Veredelung von Gußlegierungen mit Alkali- und Erdalkalimetallen wie Strontium, Natrium und Calcium steigt der Wasserstoffgehalt der Schmelze nochmal erheblich auf Werte von über 0,3 ml Wasserstoff in 100 g Metall an, da die Wasserdampfzersetzung durch diese Metalle noch schneller erfolgt. Die Schmelzereinigung sollte möglichst unmittelbar vor dem Gießen vorgenommen werden, da eine zu einem zu frühen Zeitpunkt vorgenommene Behandlung durch nachfolgende technologische Schritte, wie z. B. durch Umgießen zum Zwecke des Transports der Schmelze, wiederum zu Verunreinigungen führen kann. Insbesondere der Kontakt der Schmelze mit der Luftfeuchtigkeit führt zu einer Zunahme des Wassestoffgehaltes und der damit verbundenen unerwünschten Vergrößerung der Porosität der Aluminiumformkörper. bliche Reinigungsverfahren werden mit inerten aber auch mit chemisch aktiven Gasen durchgeführt. Beim Spülen mit inerten Gasen (z. B. Argon oder Stickstoff) wird der Wasserstoff durch die Erniedrigung seines Partialdruckes praktisch physikalisch entfernt. Diese Art der Wasserstoffentfernung ist technologisch aufwendig und birgt die Gefahr, daß Wasserdampf während der Behandlung mit der Schmelze Kontakt bekommt. Hinzu kommt, daß beim Einsatz von Stickstoff mit bestimmten Legierungsbestandteilen eine unerwünschte Nitridbildung stattfinden kann. Beim Einsatz des chemisch aktiven Chlorgases wird Aluminiumchlorid gebildet, das an die Oberfläche steigt und dabei aufgrund seiner feinen Verteilung in der Schmelze eine wirksame Spülung bewirkt. Chlorgas ist jedoch eine schweres Umweltgift und auch teuer in der Herstellung. Die erforderlichen Schutzmaßnahmen zur Verhinderung des Austretens des giftigen Gases und seiner Reaktionsprodukte erfordern umfangreiche Investitionen. Im Gegensatz zur Verwendung chemischer Mittel stellt die Vakuumentgasung der Schmelze eine besonders umweltfreundliche und wirkungsvolle Methode dar. Allerdings wird der Erfolg dieser Methode insbesondere durch aufwendige Transporte der Schmelze, zwischenzeitliches Abkühlen und Wiederaufschmelzen nach den erforderlichen Legierungs- , Veredelungs- und Vakuumentgasungsprozessen bis zum Stranggießen und das damit zwangsläufige Inkontaktbringen mit der Luftfeuchtigkeit nicht optimal durchgeführt, so daß im Ergebnis des Legierungs- und Veredelungsverfahrens und nach dem Strangguß keine gasarmen und porenfreie Aluminium-Gußlegierungen vorliegen.

Hiervon ausgehend liegt der Erfindung die Aufgabe zugrunde ein Verfahren und eine Anordnung zur Herstellung gasarmer und porenfreier Aluminium-Gußlegierungen zu schaffen, mit denen es möglich ist den Kontakt der Aluminiumschmelze mit der Luftfeuchtigkeit vom Legierungsprozeß über die Veredelung bis zum Stranggießen der Gußbarren extrem gering zu halten, dabei die umweltfreundliche und effektive Vakuumentgasung zu nutzen und durch eine hohe Abkühlungsgeschwindigkeit die Ausbildung großer Gasporen zu verhindern.

Erfindungsgemäß wird diese Aufgabe dadurch gelöst, daß nach dem Legieren der Metallschmelze in einem Schmelzofen die Schmelze über ein Rinnensystem unmittelbar einem Vakuumofen zugeführt wird, daß im Vakuumofen Veredlungskomponenten zugesetzt werden und die für den Strangguß erforderliche Gießtemperatur eingestellt wird, daß das Vakuum im Vakuumofen bei periodischer Messung der Metalldichte weitere 5 bis 240 Minuten gehalten wird und daß danach die Metallschmelze über das Rinnensystem unmittelbar der Stranggußanlage zugeführt wird, wobei die Metallschmelze vor Eintritt in die Stranggußanlage filtriert wird. Erfindungsgemäß wird die Schmelze vom Schelzofen über das Rinnensystem abwechselnd oder gleichzeitig in zwei Vakuumöfen geführt, so daß die Stranggußanlage, die bevorzugt als Horizontal-Stranggußanlage ausgebildet ist, kontinuierlich mit Schmelze beschickt werden kann. Für die optimale qualitative und quantitative Durchführung des Verfahrens ist es wichtig, daß während des Haltens im Vakuumofen die Metalldichte gemessen wird. Dadurch ist es möglich die Verweildauer der Schmelze unter Vakuumbedingungen zu steuern. Zweckmäßig ist es, daß während des Haltens des Vakuums die Größe des Vakuums zwischen 100 und 1 mbar liegt. Die Regelung der Dauer des Vakuums hängt im wesentlichen von den Meßwerten der Metalldichte ab. So kann es durchaus notwendig sein, daß während des Haltens des Vakuums seine Größe konstant gehalten oder variiert wird. Beispielsweise ist es zweckmäßig, daß während des Haltens eine möglichst hohe Größe des Vakuums mit zunehmender Metalldichte eingestellt wird, damit die Austreibung des Wasserstoffs durch weitere Verringerung seines Partialdruckes trotz steigender Metalldichte möglich wird.

Durch Verwendung einer wassergekühlten Horizontal-Stranggußanlage, die schnell und mit relativ kurzem Weg mit der Schmelze aus dem Vakuumofen beschickt wird, ist auch eine hohe Abkühlungsgeschwindigkeit gegeben, die eine Ausbildung großer Poren verhindert. Die Anordnung des Schmelzofens, mindestens eines Vakuumschmelzofens und der Stranggußanlage, die über ein Rinnensystem unmittelbar miteinander verbunden sind, ermöglichen es, das Metall während des Behandlungsprozesses immer in der Schmelze zu halten. Energieaufwendige Erstarrungs- und Wiederaufschmelzvorgänge entfallen aufgrund des optimalen Transportes der Schmelze über das Rinnensystem. Um das Fließen der Schmelze durch das Rinnensystem unter Ausnutzung der Schwerkraft zu erleichtern, ist ein Gefälle vorgesehen, das durch unterschiedliche Standebenen der Öfen und der Stranggußanlage oder durch ein höhenverstellbares Rinnensystem realisiert wird. Das Rinnensystem ist gemäß der Erfindung ein offenes System, damit eine Kontrolle des Schmelzflusses jederzeit gewährleistet ist. Aufgrund der insgesamt kurzen Wege ist der Kontakt der Schmelze mit der Luftfeuchtigkeit minimal.

In der Zeichnung ist ein Ausführungsbeispiel der erfindungsgemäßen Anordnung dargestellt. Es zeigen die
- Fig. 1: eine Anordnung eines Schmelzofens, zweier Vakuumschmelzöfen, einer Horizontal-Stranggußanlage mit Keramik-Form-Filter, die durch ein Rinnensystem miteinander verbunden sind;
- Fig. 2: Porengehalt eines Masselquerschnittes einer Hüttenlegierung auf einer wassergekühlten Masselgießmaschine vergossen;
- Fig. 3: Querschnitt eines Stranggußbarrens, der nach dem erfindungsgemäßen Verfahren und der Anordnung vergossen wurde.

Der Schmelzofen 1 in der Fig.1 ist üblicherweise als Tiegel- oder Wannenofen ausgebildet. Er dient der Legierungsherstellung. Hier werden die Legierungskomponenten, wie Silicium, Magnesium, Kupfer, Titan, Nickel usw. aufgattiert, eine Raffinationsbehandlung mit Reaktions- und/oder Inertgasen durchgeführt und die notwendige Metalltemperatur zur Überführung der Schmelze in die Vakuumöfen 2 eingestellt. Die Schmelze fließt der Schwerkraft folgend durch das Rinnensystem 4 in die beiden Vakuumöfen 2 . Die Kapazität des Schmelzofens 1 ist so groß, daß beide Vakuumöfen 2 im Wechselbetrieb beschickt werden können. Die Veredelungskomponenten wie Strontium, Natrium, Calcium werden hier zulegiert und die notwendige Behandlungstemperatur im Hinblick auf die vorgegebene Gießtemperatur eingestellt. Im Vakuumofen 2 wird die Legierungsschmelze einer Vakuumbehandlung unterzogen, die nach den Ergebnissen der Metalldichteprüfung gesteuert wird. Nach positiver Metalldichteprüfung wird die Schmelze in den beiden Vakuumöfen 2 nacheinander über das Rinnensystem 4 unter Zwischenschaltung eines Keramik-Form-Filters 5 der wassergekühlten Horizontal-Stranggußanlage 3 zugeführt und zu Format-Barren vergossen. Die so hergestellten, gasarmen und porenfreien Gußlegierungen ermöglichen bei sachgemäßem Wiedereinschmelzen die Herstellung duktiler, porenfreier Gußteile.

In der Fig.2 ist ein Masselquerschnitt mit vielen großen Poren dargestellt. Dieser Formkörper ist nicht nach erfindungsgemäßem Verfahren und Anordnung hergestellt worden.

Die Fig.3 zeigt einen porenfreien Stranggußbarren, der erfindungsgemäß hergestellt wurde.

### Bezugszeichenliste

- 1: Schmelzofen
- 2: Vakuumofen
- 3: Horizontal-Stranggußanlage
- 4: Rinnensystem
- 5: Keramik-Form-Filter

## Patentansprüche

1. Verfahren zur Herstellung gasarmer und porenfreier Aluminium-Gußlegierungen durch Vakuumbehandlung der Schmelze
dadurch gekennzeichnet,
daß nach dem Legieren der Metallschmelze in einem Schmelzofen (1) die Schmelze über ein Rinnensystem (4) unmittelbar einem Vakuumofen (2) zugeführt wird,
daß im Vakuumofen (2) Veredlungskomponenten zugesetzt werden und die für den Strangguß erforderliche Gießtemperatur eingestellt wird,
daß das Vakuum im Vakuumofen (2) bei periodischer Messung der Metalldichte weitere 5 bis 240 Minuten gehalten wird und daß danach die Metallschmelze über das Rinnensystem (4) unmittelbar der Stranggußanlage (3) zugeführt wird.

2. Verfahren nach Anspruch 1,
dadurch gekennzeichnet,
daß die Metallschmelze vor Eintritt in die Stranggußanlage (3) filtriert wird.

3. Verfahren nach Anspruch 1 und 2,
dadurch gekennzeichnet,
daß die Schmelze vom Schmelzofen (1) über das Rinnensystem (4) abwechselnd oder gleichzeitig in zwei Vakuumöfen (2) geführt wird.

4. Verfahren nach Anspruch 1,
dadurch gekennzeichnet,
daß zur Messung der Metalldicke das Vakuum im Vakuumofen kurzzeitig unterbrochen wird.

5. Verfahren nach Anspruch 1 und 4,
dadurch gekennzeichnet,
daß während des Haltens des Vakuums die Größe des Vakuums zwischen 100 und 1 mbar liegt.

6. Verfahren nach den Ansprüchen 1, 4 und 5,
dadurch gekennzeichnet,
daß während des Haltens des Vakuums die Größe des Vakuums konstant gehalten wird.

7. Verfahren nach den Ansprüchen 1, 4 und 5,
dadurch gekennzeichnet,
daß während des Haltens des Vakuums die Größe des Vakuums variiert wird.

8. Verfahren nach einem der Ansprüche 1, 4, 5 und 7,
dadurch gekennzeichnet,
daß die Intensität der Vakuumbehandlung mit der Metalldichte korreliert.

9. Verfahren nach einem der Ansprüche 1, 4, 5, 7 und 8,
dadurch gekennzeichnet,
daß die Einwirkungszeit des Vakuums mit zunehmender Metalldichte erhöht wird.

10. Anordnung zur Durchführung des Verfahrens zur Herstellung gasarmer und porenfreier Aluminium-Gußlegierungen, bestehend aus Schmelzofen, Vakuumschmelzofen und Stranggußanlage,
dadurch gekennzeichnet,
daß der Schmelzofen (1), mindestens ein Vakuumschmelzofen (2) und die Stranggußanlage (3) über ein Rinnensystem (4) parallel und unmittelbar miteinander verbunden sind und daß vor der Stranggußanlage (3) ein Filter (5) angeordnet ist, der beim Anschluß mit mehreren Vakuumschmelzöfen etwa in der Mitte zwischen der die Öfen verbindenden Schmelzrinne positioniert ist.

11. Anordnung nach Anspruch 10,
dadurch gekennzeichnet,
daß die Standebene des Schmelzofens (1) sich oberhalb der Standebene des Vakuumschmelzofens (2) und der Stranggußanlage (3) befindet.

12. Anordnung nach einem der Ansprüche 10 und 11,
dadurch gekennzeichnet,
daß die Stranggußanlage (3) eine Horizontal-Stranggußanlage ist.

13. Anordnung nach einem der Ansprüch 10 bis 12,
dadurch gekennzeichnet,
daß das Rinnensystem (4) ein offenes System ist.

14. Anordnung nach einem der Ansprüche 10 bis 13,
dadurch gekennzeichnet,
daß Teile des zwischen den Schmelzöfen (2) angeordneten, mit einem Mehrfachanschluß 4a - c versehenen Rinnensystemes (4) höhenverstellbar sind.

15. Anordnung nach einem der Anspruche 10 bis 14,
dadurch gekennzeichnet,
daß der Filter (5) ein Keramik-Form-Filter ist.
